# FASCICULE DE BREVET EUROPEEN

(11) **EP 0 008 996 B1**
(45) Date de publication et mention de la délivrance du brevet: **07.10.1981**
(21) Numéro de dépôt: 79420041.0
(22) Date de dépôt: 05.09.1979
(51) Int. Cl.: C22F 1/04

(54) **Procédé de traitement thermique des alliages aluminium-cuivre-magnésium-silicium**
Verfahren zur Wärmebehandlung von Aluminium-Kupfer-Magnesium-Silizium-Legierungen
Process for heat-treating aluminium-copper-magnesium-silicon alloys

(30) Priorité: 08.09.1978 FR 7826371
(43) Date de publication de la demande: 19.03.1980
(73) Titulaire: CEGEDUR SOCIETE DE TRANSFORMATION DE L'ALUMINIUM PECHINEY, 75361 Paris Cédex 08 (FR)
(72) Inventeur: Dubost, Bruno, F-38000 Grenoble (FR); Bouvaist, Jean, F-38000 Grenoble (FR)
(74) Mandataire: Pascaud, Claude

## Description

La présente invention est relative à un procédé de traitement thermique de produits corroyés en alliages d'aluminium de la série 2000 (aluminium - cuivre - magnésium - silicium) destiné à améliorer leur résistance à la corrosion intercristalline et à la corrosion sous tension.

Le procédé s'applique à tous les produits corroyés en alliage à base d'aluminium ayant notamment des teneurs pondérales de 3,5% à 5% en cuivre, de 0,2% à 1,0% en magnésium et de 0,25% à 1,2% en silicium, telles que le rapport des teneurs pondérales Si/Mg soit supérieur à 0,8. Ces alliages peuvent contenir également des teneurs pondérales inférieures ou égales à 1 % en manganèse, 0,5% en chrome et à 0,3% en zirconium.

L'alliage d'aluminium le plus caractéristique de ce domaine de compositions est l'alliage dénommé 2014 selon les désignations de l'Aluminium Association. Cet alliage et ses variantes, 2X14 (2214 etc ...), qui se différencient du 2014 par des teneurs en fer plus réduites, sont très utilisés dans l'industrie aéronautique.

La pratique actuelle du traitement thermique de ces alliages comprend une mise en solution à une température généralement inférieure à 510°C, une trempe la plus rapide possible, une maturation de plusieurs jours à température ambiante (état T4) et un revenu simple à une température généralement comprise entre 150°C et 190°C pendant une durée de maintien isotherme comprise entre 4 heures et 48 heures (état T6). Cette gamme de traitement thermique est notamment celle des produits matricés. La pratique connue du traitement thermique des produits laminés, forgés ou filés comporte en outre un écrouissage par déformation plastique de 1 à 5% des produits bruts de trempe avant maturation et revenu, destiné à détensionner les produits trempés. Cet écrouissage peut être obtenu par traction contrôlée ou planage des produits longs (états T351 après maturation ou T651 après revenu isotherme) et par compression des produits forgés (états T352 ou T625).

A l'état actuel T6 ou T651, les produits ont des caractéristiques mécaniques de traction (charge de rupture Rp et limite élastique à 0,2% de déformation rémanente Rp 0,2) très élevées, mais leur résistance à la corrosion intercristalline et à la corrosion sous tension dans le sens travers-court est mauvaise.

La résistance à la corrosion intercristalline est évaluée après immersion de durée 6 heures en réactif NaCI-H₂0₂ selon la norme aéronautique française AIR 9050 C du 1/12/1964.

La résistance à la corrosion sous tension est évaluée dans le sens travers-court après essai d'immersion-émersion aitérnée en solution de NaCI tamponnée dont la composition figure dans la norme française NF 91-411 d'octobre 1966 -réactif dit A3-. Elle est caractérisé par la contrainte de non-rupture en 30 jours d'essais (_{Q} NR 30), souvent donnée en pourcentage de la limite élastique Rp 0,2 dans le sens travers-court.

Dans ces conditions, l'alliage 2014 possède à l'état T6 (ou T651) une contrainte de non-rupture en sens travers-court inférieur à 100 MPa en 30 jours d'essais, et même en l'absence d'une contrainte appliquée, est très sensible à la corrosion intercristalline après le test NaCI-H₂0₂.

La demanderesse a découvert qu'il était possible d'améliorer de manière significative le compromis entre les caractéristiques mécaniques et la résistance à la corrosion des alliages objets de l'invention après traitement, sans modifier les compositions telles qu'elles sont définies industriellement et dans des conditions économiques satisfaisantes, en particulier, en ce que concerne la durée du traitement thermique.

Le traitement thermique selon l'invention comporte une mise en solution, une trempe, éventuellement un écrouissage par déformation plastique de 1 à 5% après trempe, destiné à détensionner les produits trempés (par exemple par planage, traction ou compression contrôlés) une maturation à température ambiante de durée indéterminée et un revenu final comportant au moins deux étapes:
1) un revenu principal à une température supérieure à 225°C et inférieure à 280°C, d'une durée comprise entre 6 secondes et 1 heure, la température étant la température maximale atteinte par la partie la plus froide du produit à traiter et la durée du revenu étant comptée entre le moment où la température ainsi définie dépasse 225°C dans le sens ascendant et le moment où elle atteint 225°C dans le sens descendant.

La durée de maintien au-dessus de 225°C est d'autant plus courte que la température atteinte est plus élevée.

2) un revenu complémentaire à une température comprise entre 120°C et 175°C d'une durée comprise entre 4 heures et 8 jours.

Le revenu principal peut éventuellement être précède d'un préchauffage d'un durée inférieure ou égale à 24 heures à une température inférieure ou égale à 160°C. Les températures et durées du revenu principal, telles que définies ci-dessus, sont situées de préférence, dans un diagramme de coordonnées température-temps, à l'intérieur d'un quadrilatère ayant pour sommets les points suivants:
a) dans le cas où le produit a subi un écrouissage après trempe et avant revenu:
b) dans le cas où le produit n'a pas subi d'écrouissage:

Pour le revenu principal, la vitesse de montée en température et la vitesse de refroidissement du produit à traiter doivent être suffisamment rapides. En particulier, entre 175°C et 225°C, elles doivent être supérieures en moyenne à 1°C/mn.

Après le revenu principal, le produit doit être refroidi, soit jusqu'à la température ambiante, soit à la température du revenu complémentaire. Il peut alors subir un écrouissage par déformation plastique de 1 à 5% destiné à son détensionnement, si cette opération n'a pas déjà été effectuée entre la trempe et le revenu principal.

Les températures et durées du revenu complémentaire sont situées, de préférence, dans un diagramme de coordonnées température-temps à l'intérieur d'un quadrilatère dont les sommets sont les suivants:
a) dans le cas où le produit a subi un écrouissage après trempe et avant le revenu complémentaire:
b) dans le cas où le produit n'a pas subi d'écrouissage avant le revenu complémentaire:

Si l'écrouissage a lieu entre le revenu principal et le revenu complémentaire, la température du revenu complémentaire sera, de préférence, inférieure de 70°C au moins à celle du revenu principal. Dans ce cas, l'écrouissage peut être effectué à une température intermédiaire entre celle du revenu principal et la température ambiante.

Les conditions du traitement thermique selon l'invention sont illustrées aux figures annexées qui représentent respectivement, en coordonnées semi-logarithmiques température-temps:
- figure 1: les domaines ABCD (produits écrouis) et EFGH (produits non écrouis) du revenu principal;
- figure 2: les domaines IJKL (produits écrouis) et MNOP (produits non écrouis) du revenu complémentaire.

Un avantage de la présente invention est la bonne reproductibilité des conditions du revenu principal, obtenu par simple contrôle de l'évolution de la température, dans la partie la plus froide, d'une pièce témoin. De plus, le revenu principal peut ne pas comporter de palier isotherme, à une température supérieure à 225°C. Il peut donc être réalisé sur des produits de toutes épaisseurs et au moyen de techniques les plus diverses permettant une montée en température suffisamment rapide, par exemple, un four ventilé, four à passage, four haute fréquence, bain d'huile, de sel ou de métal fondu, ou par effet Joule, selon la nature des produits à traiter.

La connaissance à chaque instant de la température de la partie la plus froide de la pièce, notamment quand celle-ci dépasse 225°C, permet d'interrompre le revenu principal de façon que la durée de maintien de la pièce à température supérieure à 225°C soit à l'intérieure du domaine de durées correspondant à la température maximale atteinte, domaine délimité par la figure 1.

Les produits traités selon l'invention présentent:
- des caractéristiques mécaniques de traction (charge de rupture Rm et limite élastique à 0,2% d'allongement rémanent Rp 0,2) au moins égales à 90% de celles obtenues à l'état actuelT6, T651 ou T652 selon la nature des produits, sans diminution de ductilité,
- une résistance à la corrosion intergranulaire évaluée par le test NaCI-H₂0₂ (norme AIR 9050 C) très supérieure à celle des états T 6 (T661-T652),
- une résistance à la corrosion sous tension très supérieure à celle des produits traités à l'état actuel T6 (ou T651, T652) puisque leur contrainte de non-rupture dans le sens travers-court est supérieure à 70% de la limite élastique Rp 0,2 en 30 jours d'essais immersion-émersion alternée en réactif A3 selon la norme NF A 91-411.

Le procédé selon l'invention s'applique au traitement thermique de produits laminés, forgés, matricés, filés ou autres, quel que soit le traitement d'homogénéisation ou de mise en solution pratiqué avant la trempe et quel que soit le mode de détensionnement par écrouissage après trempe. Toutefois, il est particulierèment avantageux que l'alliage, avant corroyage, ait été homogénéisé à une température comprise entre la température de fusion commençante des eutectiques métastables et la température du solidus d'équilibre de l'alliage, comme décrit au brevet française n° 2.278.785.

La combinaison d'une telle homogénéisation et d'un revenu selon l'invention confère à l'alliage, sans qu'il soit besoin de modifier sa composition, un ensemble de caractéristiques améliorées puisique la limite élastique Rp 0,2 est au moins égale à 95% de celle obtenue sur un alliage de même composition ayant subi le même écrouissage et le traitement de revenu T6 ou T651 avec un allongement (A%) supérieur à celui de l'état actuel T6.

Dans le cas particulier de l'alliage 2014 ou 2214, la demanderesse a trouvé que la modification de l'alliage par augmentation de la teneur en Cu et/ou Mg et/ou Si jusqu'à leur limite de solubilité dans l'aluminium à la température d'homogénéisation (selon le certificat d'addition n° 2.293.497 au brevet française n° 2.278.785), associée à une homogénéisation effectuée à une température comprise entre la température de fusion commençante des eutectiques métastables et la température du solidus d'équilibre de l'alliage (comme décrit au brevet française nûméro 2.278.785) et à un traitement de revenu selon l'invention permet d'atteindre un compromis caractéristiques mécaniques de traction-résistance à la corrosion sous tension tout à fait exceptionnel pour les alliages de la série 2000 et impossible à atteindre par d'autres moyens en l'état actuel de la technique.

En effet, les produits en alliages 2014 à composition modifiée ont, après homogénéisation spéciale et revenu selon l'invention, des caractéristiques mécaniques de traction (Rm et Rp 0,2) supérieures à celles de l'alliage 2014 classique, traité à l'état T6 (ou T651 ° ou T652) sans diminution de l'allongement ni de la ténacité, avec, en outre, une résistance à la corrosion très supérieure: la contrainte de non-rupture est supérieure à 75% de la limite élastique Rp 0,2 et l'alliage traité selon l'invention n'est pas sensible à la corrosion intercristalline d'après la norme AIR 9050C.

Ces avantages sont illustrés par les exemples de réalisation suivants, donnés à titre indicatif et non limitatif:

### EXEMPLE 1

Des tôles d'épaisseur 60 mm en alliage 2214, de composition classique (Cu = 4,4 - Mg = 0,4 - Mn = 0,6 - Si = 0,8) ont subi, après homogénéisation classique, une mise en solution classique à 505°C suivie d'une trempe à l'eau froide, d'une traction contrôlée de 2,2%, d'une maturation de durée 2 mois à température ambiante, et des traitements de revenu classique T651 ou selon l'invention, contrôlés par un thermocouple placé à coeur.

Le revenu principal (R.P.) a été effectué en bain de sel nitrites-nitrates.

Le tableau 1 ci-dessous indique la durée de maintien de la pièce à température supérieure à 225°C et la température maximale atteinte par le produit. Les produits ont été refroidis à l'eau après revenu principal, et le revenu complémentaire (R.C.) a été effectué en four fixe ventilé. Le tableau 1 donne les caractéristiques mécaniques de traction dans le sens travers-long et travers-court, la contrainte a NR 30 de non-rupture en corrosion sous tension dans le sens travers-court (contraintes imposées 100, 200 et 300 MPa) en réactif A3, et la résistance à la corrosion intercristalline selon la norme AIR 9050C.

Toutes ces caractéristiques ont été mesurées à mi-épaisseur des tôles. Cet exemple montre l'amélioration très importante de la résistance à la corrosion sous tension et intercristalline des produits, obtenue au prix d'une diminution des caractéristiques mécaniques de traction inférieure à 10% par rapport à l'état T651.

### EXEMPLE 2

Des tôles échantillons d'épaisseur 2,5 mm en alliage 2014 ont subi le traitement thermique suivant:
- mise en solution 505°C-4. h
- trempe eau 20°C suivie d'une traction contrôlée de 2%
- maturation 5 jours
- revenu classique T6 en four fixe ventilé ou revenu principal selon l'invention en four à bain de sel (montée en température instantanée)
- refroidissement air
- revenu complémentaire selon l'invention en four fixe ventilé.

Le tableau Il ci-dessous donne la dureté Vickers (sous charge 3 kg) et la sensibilité à la corrosion intercristalline (test NaCI-H₂0₂) en surface de tôles.

Cet exemple montre que seuls les traitements de revenu principal et de revenu complémentaire effectués dans les domaines de durées et de température (supérieures à 225°C) revendiqués par l'invention, permettent de désensibiliser l'alliage 2014 de la corrosion intercristalline avec une faible diminution de la dureté.

### EXEMPLE 3

Des tôles d'épaisseur 60 mm en alliage 2214 à composition modifiée selon le certificat d'addition n° 2.293.497 au brevet français n° 2.278.785 (Cu = 4,5 - Mg = 0,6 - Si = 0,8 - Mn = 0,6 - Fe = 0,2) ont subi:
- une homogénéisation comme décrit au brevet français n° 2.278.785 avant laminage,
- une trempe à l'eau froide suivie d'une traction contrôlée de 2,5%, d'une maturation de 1 mois à température ambiante,
- un revenu classique T651 en four fixe ventilé ou un revenu selon l'invention comportant un revenu principal en four à bain de sel nitrites-nitrates suivi d'un refroidissement à l'eau et d'un revenu complémentaire en four fixe ventilé. Le revenu principal a été précédé d'un préchauffage à 154°C (montée 8 heures - maintien 4 h) pour les tôles repérées A et C.

Le tableau fil ci-dessous donne les caractéristiques mécaniques de traction et la contrainte α NR 30 de non-rupture en 30 jours d'essai de corrosion sous tension en réactif A3 (contraintes imposées 100, 200, 300 MPa) dans le sens travers-court.

Cet exemple montre que la combinaison du traitement de revenu selon l'invention avec la modification de composition précitée et l'homogénéisation selon le brevet français n° 2.278.785, permet d'obtenir un compromis caractéristiques mécaniques de traction-résistance à la corrosion sous tension, tout à fait exceptionnel pour cet alliage.

### EXEMPLE 4

Des ébauches forgées en alliage 2014, de dimensions 90 x 210 x 500 mm ont subi les opérations suivantes:
- mise en solution 505°C-12 h
- trempe à l'eau à 65°C
- maturation 3 jours
- revenu classique T6 (20 h-160°C) en four fixe ventilé ou revenu selon l'invention en bain de sel nitrites-nitrates pour le revenu principal et en four fixe ventilé pour le revenu complémentaire.

Le tableau IV donne la durée de maintien des ébauches à température supérieure à 225°C et la température maximale atteinte par les ébauches, mesurée par un thermocouple à mi-épaisseur.

On donne:
- les caractéristiques mécaniques de traction à mi-épaisseur dans le sens des fibres (sens long) et perpendiculairement aux fibres (sens travers-court),
- la contrainte _{Q} NR 30 de non-rupture en corrosion sous tension à mi-épaisseur dans le sens travers-court en 30 jours d'essais d'immersion-émersion alternée (selon norme AIR 9050 C).

Le tableau montre que les conditions de revenu principal et de revenu complémentaire selon l'invention permettent d'obtenir une bonne résistance à la corrosion sous tension avec des caractéristiques mécaniques de traction (Rp 0,2 notamment) au moins égales à 90% de celles de l'état T6 actuel.

## Revendications

1. Procédé de traitement thermique de produits corroyés en alliage d'aluminium de la série 2000 contenant (en poids) de 3,5 à 5% de cuivre de 0,2 à 1% de magnésium, de 0,25 à 1,2% de silicium, avec un rapport et éventuellement de 0 à 1% de manganèse, de 0 à 0,5% de chrome et de 0 à 0,3% de zirconium, traitement comportant au moins une mise en solution, une trempe, une maturation à température ambiante, et un revenu, caractérisé en ce que le revenu comporte au moins deux étapes:
a) un revenu principal à une température supérieure à 225°C et inférieure à 280°C, d'une durée comprise entre 6 secondes et 60 mn.
b) un revenu complémentaire à une température comprise entre 120°C et 175°C d'une durée comprise entre 4 et 192 heures.

2. Procédé selon la revendication 1, caractérisé en ce que le point représentatif du revenu principal est situé, dans un diagramme température-temps, à l'intérieur d'un quadrilatère ayant pour sommets: et que celui du revenu complémentaire est situé à l'intérieur d'un quadrilatère ayant pour sommets:

3. Procédé selon la revendication 1, caractérisé en ce que les produits sont soumis après trempe et avant le revenu principal à un écrouissage compris entre 1 et 5%, le point représentatif du revenu principal étant situé dans un quadrilatère ayant pour sommets: et le point représentatif du revenu complémentaire étant situé à l'intérieur d'un quadrilatère ayant pour sommets:

4. Procédé selon la revendication 1, caractérisé en ce qu'un écrouissage de 1 à 5% est appliqué au produit entre les revenus principal et complémentaire, le revenu principal étant effectué dans le domaine défini dans un diagramme température-temps, par les coordonnées suivantes: et le revenu complémentaire dans le domaine défini par les coordonnées suivantes:

5. Procédé selon l'une des revendications 1 à 4, caractérisé en ce que le revenu principal est précédé d'un préchauffage d'une durée inférieure ou égale à 24 heures à une température inférieure ou égale à 160°C.

6. Procédé selon la revendication 4, caractérisé en ce que la température du revenu complémentaire est inférieure d'au moins 70°C à celle du revenu principal.

7. Procédé selon l'une quelconque des revendications 1 à 6, caractérisé en ce que l'alliage, avant corroyage, a subi une homogénéisation à une température comprise entre la température de fusion commençante des eutectiques métastables, et la température du solidus d'équilibre.

## Patentansprüche

1. Verfahren zur Wärmebehandlung von Knetprodukten aus Aluminiumlegierung der Gruppe 2000, die (gewichtsmäßig), 3,5 bis 5% Kupfer, 0,2 bis 1% Magnesium, 0,25 bis 1,2% Silizium bei einem und gegebenenfalls 0 bis 1% Mangan, 0 bis 0,5% Chrom und 0 bis 0,3% Zirkonium enthält, welche Behandlung wenigstens eine Lösungsglühung, ein Abschrecken, ein Auslagern bei Raumtemperatur und ein Anlassen umfaßt, dadurch gekennzeichnet, daß das Anlassen wenigstens zwei Stufen aufweist:
a) ein Hauptanlassen einer Dauer zwischen 6 s und 60 min bei einer Temperatur über 225°C und unter 280°C;
b) ein ergänzendes Anlassen einer Dauer zwischen 4 und 192 h bei einer Temperatur zwischen 120°C und 175°C.

2. Verfahren nach Anspruch 1, dadurch gekennzeichnet, daß der für das Hauptanlassen maßgebende Punkt im Inneren eines Vierecks mit den Eckpunkten: liegt und daß derjenige für das ergänzende Anlassen im Inneren eines Vierecks mit den Eckpunkten: liegt.

3. Verfahren nach Anspruch 1, dadurch gekennzeichnet, daß die Produkte nach dem Abschrecken und vor dem Hauptanlassen einem Kaltverformen zwischen 1 und 5% unterworfen werden und der für das Hauptanlassen maßgebende Punkt in einem Viereck mit den Eckpunkten: liegt und daß der für das ergänzende Anlassen maßgebende Punkt im Inneren eines Vierecks mit den Eckpunkten: liegt.

4. Verfahren nach Anspruch 1, dadurch gekennzeichnet, daß ein Kaltverformen von 1 bis 5% auf das Produkt zwischen dem Hauptanlassen und dem ergänzenden Anlassen angewandt wird, daß das hauptanlassen in dem Bereich erfolgt, der in einem Temperatur-Zeit-Diagramm durch die folgenden Koordinaten definiert ist: und daß das ergänzende Anlassen in dem Bereich erfolgt, der durch die folgenden Koordinaten definiert ist:

5. Verfahren nach einem der Ansprüche 1 bis 4, dadurch gekennzeichnet, daß dem Hauptanlassen eine Vorwärmung einer Dauer unter oder gleich 24 h bei einer Temperatur unter oder gleich 160°C vorausgeht.

6. Verfahren nach Anspruch 4, dadurch gekennzeichnet, daß die Temperatur des ergänzenden Anlassens wenigstens 70°C unter der des Hauptanlassens ist.

7. Verfahren nach einem der Ansprüche 1 bis 6, dadurch gekennzeichnet, daß die Legierung vor dem Kaltverformen eine Homogenisierung bei einer Temperatur zwischen der Schmelzbeginntemperatur der metastabilen Eutektika und der Temperatur des Gleichgewichtssolidus' durchgemacht hat.

## Claims

1. Process for the thermal treatment of wrought products made of aluminium alloys of 2000 series containing (by weight) from 3 to 5% copper, from 0,2 to 1 % magnesium, from 0,25 to 1,2% silicon, with a ratio Si/Mg >0,8 and optionally from 0 to 1% manganese, from 0 to 0,5% chromium and from 0 to 0,3% zirconium, said thermal treatment comprising at least a solution anneal, a quenching, a natural ageing and a tempering, characterized in that the tempering comprises at least two stages:
a) a main temper at a temperature greater than 225°C and lower than 280°C, for a period of between 6 seconds and 60 minutes
b) a complementary temper at a temperature comprised between 120°C and 175°C for a period comprised between 4 and 192 hours.

2. Process according to claim 1, characterized in that the point which is representative of the main temper is located, in a diagram time-temperature, inside a quadrangle having as peaks and representative point of complementary temper is located inside of a quadrangle having as peaks:

3. Process according to claim 1, characterized in that the products are subjected after quenching and before the main temper to a cold working comprised between 1 and 5%, the point which is representative of the main temper being inside a quadrangle having as peaks: and the representative point of complementary temper being inside a quadrangle having as peaks:

4. Process according to claim 1, characterized in that a cold working from 1 to 5% is applied to the product between the main and complementary tempers, the main temper being made in a domain on a time temperature diagram fixed by the following coordinates: and the complementary temper in a domain fixed by the following coordinates:

5. Process according to one of the claims 1 to 4, characterized in that the main temper is preceded by a heating treatment for a period less than or equal to 24 hours at a temperature lower than or equal to 160°C.

6. Process according to claim 4, characterized in that the temperature of complementary temper is lower by at least 70°C than the temperature of main temper.

7. Process according to one of the claims 1 to 6, characterized in that, the alloy before being worked, is subjected to an homogeneization treatment at a temperature comprised between the incipient melting of metastable eutectics and the equilibrium solidus temperature.
